# EUROPÄISCHE PATENTSCHRIFT

(11) **EP 0 309 657 B1**
(45) Veröffentlichungstag und Bekanntmachung des Hinweises auf die Patenterteilung: **18.09.1991**
(21) Anmeldenummer: 88110585.2
(22) Anmeldetag: 02.07.1988
(51) Int. Cl.: C23C 4/06

(54) **Pulverförmiger metallhaltiger Werkstoff und Verfahren zum Herstellen eines Schutzes**
Pulverulent metal-containing material and process for the production of a protective layer
Matériau pulvérulent à base de métaux et procédé de fabrication d'une couche protectrice

(30) Priorität: 08.07.1987 DE 3722532
(43) Veröffentlichungstag der Anmeldung: 05.04.1989
(73) Patentinhaber: Castolin S.A., CH-1001 Lausanne-St. Sulpice (CH)
(72) Erfinder: Steine, Hans-Theo, CH-1022 Chavannes/Lausanne (CH); Wasserman, Christofer, CH-1000 Lausanne 25 (CH)
(74) Vertreter: Hiebsch, Gerhard F., Dipl.-Ing.

(56) Entgegenhaltungen:
- EP-A- 0 163 020
- WO-A-85/03465
- GB-A- 2 095 700
- PATENT ABSTRACTS OF JAPAN, Band 6, Nr. 3 (C-86)[881], 9. Januar 1982; & JP-A-56 127 766 (SHOWA DENKO K.K.) 06-10-1981

## Beschreibung

Die Erfindung betrifft einen pulverförmigen Werkstoff sowie ein Verfahren zum Herstellen eines korrosionsfesten Schutzes an Flossenwänden und Ueberhitzerrohren in schwefelhaltigen Heißgasen, die bei Oberflächentemperaturen von über 400°C in Verbrennungsanlagen eingesetzt sind.

An Flossenwänden, insbesondere von Großfeuerungsanlagen, beispielsweise in thermischen Kraftwerken, Müllverbrennungsanlagen od.dgl., treten in Abhängigkeit von dem eingesetzten flüssigen, gasförmigen oder festen Brennstoff in der Turbulenzzone der Flamme bzw. des Feuerballes starke Korrosionserscheinungen auf.

Die Entstehung dieses Korrosionsangriffes ist auf die oxydierende bzw. reduzierende Flamme und auf die verschiedenen Oxyde von Elementen in den Flammengasen wie z.B. SO₂ oder CO zurückzuführen. Bis heute werden an den stark korrodierten Stellen die Rohre bzw. Teile der Flossenwand herausgeschnitten und durch neue Teile ersetzt. Bei Verwendung von Plasma und Drahtspritzverfahren konnte ein solcher Austausch teilweise bzw. in begrenzten Fällen vermieden werden. Allerdings zeigten diese Beschichtungen unbefriedigend kurze Standzeiten bzw. bei Einsatz einer Haftschicht Ablöseerscheinungen.

Besondere Erschwernisse entstehen durch die Größe der erforderlichen Spritzanlagen und den beim Spritzen auftretenden Geräuschpegel, der ein Arbeiten mit Gehörschutz notwendig macht. Auch die bei diesen Verfahren einzuhaltenden Spritzdistanzen zum Aufbringen einer konstanten Schicht sind beim Arbeiten in Kesselanlagen schwierig einzuhalten.

Gegen den Einsatz an sich bekannter autogener Flammspritzbrenner bestanden in der Fachwelt erhebliche Bedenken, weshalb derartige Geräte auf dem in Rede stehenden Gebiet nicht angewendet wurden.

Angesichts dieser Gegebenheiten hat sich der Erfinder das Ziel gesetzt, das eingangs erwähnte Verfahren unter Meidung der erkannten Mängel zu verbessern sowie einen dafür geeigneten pulverförmigen Werkstoff zu schaffen, der in schwefelhaltigen Heißgasen gut und dauerhaft eingesetzt werden kann.

Bei dem erfindungsgemäßen Verfahren wird zur Bildung einer Schutzschicht -- von bevorzugt 0,2 bis 1,5 mm Dicke -- ein aus dem Schmelzfluß verdüstes Metallpulver bestimmter Zusammensetzung mit einer Oberfläche von mehr als 200 cm²/g mit einem autogenen Flammspritzbrenner aufgetragen bei einer Gasdurchflußmenge zwischen etwa 1000 bis 3000 NL/h bzw. 1500 bis 2500 NL/h für das Brenngas. Hierbei weist die Zusammensetzung des eingesetzten Metallpulvers Cr 15 % bis 35 %, Mn 0,05 % bis 3 %, Mo 0,05 % bis 5,0 %, C O,1 % bis 3 %, Si O,1 % bis 3 %, Al 2 % bis 15 % mit einem Rest Fe auf.

Bevorzugte Bereiche sind Cr 20 % bis 30 %, Mn 0,1 % bis 2 %, Mo 0,1 % bis 4 %, C 0,1 % bis 2,9 %, Si 0,5 % bis 2 %, Al 3 % bis 10 %, Rest Fe.

Die Schicht hat einen gleichmäßigen Aufbau und wird ohne Haftgrund aufgespritzt. Durch die Homogenität und die Zusammensetzung ist eine gute Korrosionsbeständigkeit in schwefelhaltigen Heißgasen mit einem Schwefelgehalt über 0,2 % bis 5 % gegeben.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in
- Fig. 1: einen Steilrohrkessel im Querschnitt;
- Fig. 2: eine schematisierte Wiedergabe des Steilrohrkessels.

Ein Steilrohrkessel 10 für Kohlefeuerung weist über einem Entascher 12 einen Feuerraum 14 mit Brenner 15 und eine Vielzahl von Wasserrohren 16 an den Kesselwänden 17 auf. Mit 18 sind Schottenüberhitzer unterhalb einer Kesseltrommel 20 bezeichnet, mit 22 Berührungsüberhitzer und mit 24 Speisewasservorwärmer oder Ekonomiser. Zwischen den Speisewasservorwärmern 24 -- in welchen mit den Abgasen der Kesselanlage das Speisewasser unter Einsparung von Brennstoff und Verringerung der Wärmespannungen im Kessel vorgewärmt wird -- sind an der rechten Flanke der Fig. 1 Luftvorwärmer 26 angeordnet. In jenen Ueberhitzern 18, 22 wird Sattdampf ohne Drucksteigerung auf eine höhere Temperatur gebracht, d.h. überhitzt.

Die Fig. 2 zeigt typische Belastungszonen für Korrosion (Index k) und Erosion (Index a). Korrosionen sind vornehmlich am Brenner 15ₖ, an der Kesselwand 17ₖ und an den Schottenüberhitzern 18ₖ zu finden, die Erosionserscheinungen hingegen unterhalb des Feuerraums 14 bei 13ₐ, an der Kesselwand bei 17ₐ, am Rußbläser 19ₐ des Schottenüberhitzers 18, an den in Strömungsrichtung x ersten Berührungsüberhitzern 22ₐ sowie am Vorwärmer 24ₐ. Zudem gibt es Erosionen an einer oberen Zugangsöffnung 30ₐ.

Die Temperaturen in dem korrosions- und oxidationsbelasteten Feuerraum liegen etwa zwischen 1000° und 1200° C (Zone A), in Zone B bei etwa 700° C sowie im Bereich der Vorwärmer 24, 26 bei etwa 400°C (Zone C).

Die erfindungsgemäßen pulverförmigen Werkstoffe werden auf Flossenwände und Ueberhitzerrohre auf dem Wege des thermischen Spritzens aufgetragen, die bei Oberflächentemperaturen von weit mehr als 400° C eingesetzt sind.

## Patentansprüche

1. Verfahren zum Herstellen eines korrosionsfesten Schutzes an Flossenwänden und Ueberhitzerrohren in schwefelhaltigen Heißgasen, die bei Oberflächentemperaturen von über 400°C in Verbrennungsanlagen eingesetzt sind,
dadurch gekennzeichnet,
daß zur Bildung einer Schutzschicht ein aus dem Schmelzfluß verdüstes Metallpulver mit einer Oberfläche von mehr als 200 cm²/g und der folgenden Zusammensetzung
Cr 15,0 % bis 35,0 %,
Mn 0,05 % bis 3 %,
Mo 0,05 % bis 5 %,
C 0,1 % bis 3 %,
Si 0,1 % bis 3 %,
Al 2,0 % bis 15 %,
Rest Fe
mit einem autogenen Flammspritzbrenner aufgetragen wird bei einer Gasdurchflußmenge zwischen etwa 1000 bis 3000 NL/h für das Brenngas.

2. Verfahren nach Anspruch 1, gekennzeichnet durch das Auftragen eines Metallpulvers der folgenden Zusammensetzung:
Cr 20,0 % bis 30,0 %
Mn 0,1 % bis 2 %,
Mo 0,1 % bis 4 %,
C 0,1 % bis 2,9 %,
Si 0,5 % bis 2 %
Al 3 % bis 10 %,
Rest Fe,
das mit einem autogenen Flammspritzbrenner aufgetragen wird bei einer Gasdurchflußmenge zwischen etwa 1000 bis 3000 NL/h für das Brenngas.

3. Verfahren nach Anspruch 1 oder 2, gekennzeichnet durch einen autogenen Flammspritzbrenner mit 1500 bis 2500 NL/h.

4. Verfahren nach einem der Ansprüche 1 bis 3, dadurch gekennzeichnet, daß eine Pulvermenge von 3 bis 10 kg/h, bevorzugt 4 bis 8 kg/h, eingesetzt wird.

5. Verfahren nach einem der Ansprüche 1 bis 4, gekennzeichnet durch eine Spritzdistanz von 150 bis 200 ± 50 mm.

6. Verfahren nach wenigstens einem der Ansprüche 1 bis 5, dadurch gekennzeichnet, daß die Schicht bis zu einer Dicke von 0,2 bis 1,5 mm aufgetragen wird.

7. Werkstoff zur Durchführung des Verfahrens nach wenigstens einem der voraufgehenden Ansprüche, gekennzeichnet durch folgende Zusammensetzung des pulverförmigen Werkstoffes:
Cr 15,0 % bis 35,0 %, bevorzugt 20 bis 30 %,
Mn 0,05 % bis 3 %, bevorzugt 0,1 % bis 2 %,
Mo 0,05 % bis 5 %, bevorzugt 0,1 % bis 4 %,
C 0,1 % bis 3 %, bevorzugt 0,1 % bis 2,9 %,
Si 0,1 % bis 3 %, bevorzugt 0,5 % bis 2 %,
Al 2,0 % bis 15 %, bevorzugt 3 % bis 10 %,
Rest Fe.

8. Werkstoff nach Anspruch 7, gekennzeichnet durch eine asphärische Kornform.

## Claims

1. Process for the production of a corrosion resistant protective layer on finned walls and superheater tubes in sulphur-containing hot gases used in combustion plants at surface temperatures in excess of 400°C, characterised in that, in order to form a protective layer, a metal powder atomised from the melt having a surface area of more than 200 cm²/g and having the following composition
Cr 15.0 % to 35.0 %
Mn 0.05 % to 3 %
Mo 0.05 % to 5 %
C 0.1 % to 3 %
Si 0.1 % to 3 %
Al 2.0 % to 15 %
Fe remainder,
is applied by means of an oxyacetylene spray torch, at a combustible gas flow rate of between approximately 1000 and 3000 nl/h.

2. Process according to claim 1, characterised by the application of a metal powder having the following composition:
Cr 20.0 % to 30.0 %
Mn 0.1 % to 2 %
Mo 0.1 % to 4 %
C 0.1 % to 2.9 %
Si 0.5 % to 2 %
Al 3 % to 10 %
Fe remainder,
said metal powder being applied by means of an oxyacetylene spray torch, at a combustible gas flow rate of between approximately 1000 and 3000 nl/h.

3. Process according to claim 1 or claim 2, characterised by an oxyacetylene spray torch at 1500 to 2500 nl/h.

4. Process according to one of claims 1 to 3, characterised in that the powder is used in a quantity of 3 to 10 kg/h, preferably 4 to 8 kg/h.

5. Process according to one of claims 1 to 4, characterised by a spraying distance of 150 to 200 ± 50 mm.

6. Process according to at least one of claims 1 to 5, characterised in that the layer is applied in a thickness of up to 0.2 to 1.5 mm.

7. Material for carrying out the process according to at least one of the preceding claims, characterised by the following composition for the powdered material:
Cr 15.0 % to 35.0 %, preferably 20 to 30 %,
Mn 0.05 % to 3 %, preferably 0.1 % to 2 %,
Mo 0.05 % to 5 %, preferably 0.1 % to 4 %,
C 0.1 % to 3 %, preferably 0.1 % to 2.9 %,
Si 0.1 96 to 3 %, preferably 0.5 & to 2 %,
Al 2.0 % to 15 %, preferably 3 % to 10 %,
Fe remainder.

8. Material according to claim 7, characterised by a nonspherical grain shape.

## Revendications

1. Procédé de fabrication d'une protection résistant à la corrosion, sur des parois à ailettes et des tubes de surchauffeur en atmosphère de gaz chauds sulfureux, mis en oeuvre dans des installations à combustion à des températures superficielles de plus de 400°C,
caractérisé en ce que
pour former une couche de protection, une poudre métallique obtenue par atomisation d'un bain de fusion, possédant une densité de surface de plus de 200 cm²/g et de la composition suivante:
Cr 15,0 % à 35,0 %
Mn 0,05 % à 3 %
Mo 0,05 % à 5 %
C 0,1 % à 3 %
Si 0,1 % à 3 %
Al 2,0 % à 15 %
reste Fe
est appliquée à l'aide d'un chalumeau autogène de pulvérisation, à flamme, avec un débit de gaz compris environ entre 1000 et 3000 l à l'état normal/h pour le gaz de combustion.

2. Procédé selon la revendication 1, caractérisé par l'application d'une poudre métallique de la composition suivante:
Cr 20,0 % à 30,0 %
Mn 0,1 % à 2 %
Mo 0,1 % à 4 %
C 0,1 % à 2,9 %
Si 0,5 % à 2 %
Al 3 % à 10 %
reste Fe
qui est appliquée à l'aide d'un chalumeau autogène de pulvérisation, à flamme, avec un débit de gaz compris environ entre 1000 et 3000 l à l'état normal/h pour le gaz de combustion.

3. Procédé selon la revendication 1 ou 2, caractérisé par un chalumeau autogène de pulvérisation, à flamme, présentant un débit de 1500 à 2500 l à l'état normal/h.

4. Procédé selon l'une des revendications 1 à 3, caractérisé en ce que l'on met en oeuvre une quantité de poudre de 3 à 10 kg/h, de préférence 4 à 8 kg/h.

5. Procédé selon l'une des revendications 1 à 4, caractérisé par une distance de pulvérisation de 150 à 200 ± 50 mm.

6. Procédé selon au moins l'une des revendications 1 à 5, caractérisé en ce que la couche est appliquée avec une épaisseur allant jusqu'à 0,2 à 1,5 mm.

7. Matière pour la mise en oeuvre du procédé selon au moins l'une des revendications précédentes, caractérisée par la composition suivante de la matière pulvérulente :
Cr 15,0 % à 35,0 % de préférence 20,0 % à 30,0 %
Mn 0,05 % à 3 % de préférence 0,1 % à 2 %
Mo 0,05 % à 5 % de préférence 0,1 % à 4 %
C 0,1 % à 3 % de préférence 0,1 % à 2,9 %
Si 0,1 % à 3 % de préférence 0,5 % à 2 %
Al 2,0 % à 15 % de préférence 3 % à 10 %
reste Fe.

8. Matière selon la revendication 7, caractérisée par une forme de grain non sphérique.
